# EUROPÄISCHE PATENTSCHRIFT

(11) **EP 0 415 279 B1**
(45) Veröffentlichungstag und Bekanntmachung des Hinweises auf die Patenterteilung: **12.01.1994**
(21) Anmeldenummer: 90116223.0
(22) Anmeldetag: 24.08.1990
(51) Int. Cl.: D06M 13/419, D06M 15/643, D06M 15/37, C07C 233/00

(54) **Verwendung von ethoxylierten Fettsäureamiden als Textilweichmacher**
Use of ethoxylated fatty acid amides as textil softeners
Utilisation d'amides d'acides gras éthoxylés comme adoucissants

(30) Priorität: 01.09.1989 DE 3928978
(43) Veröffentlichungstag der Anmeldung: 06.03.1991
(73) Patentinhaber: BASF Aktiengesellschaft, 67063 Ludwigshafen (DE)
(72) Erfinder: Brueckmann, Ralf, Dr., D-6701 Goennheim (DE); Simenc, Toni, D-6800 Mannheim 1 (DE)

(56) Entgegenhaltungen:
- DE-A- 2 136 673
- US-A- 2 520 381

## Beschreibung

Die Erfindung betrifft die Verwendung der Umsetzungsprodukte von Verbindungen der Formel I

RCONHC₂H₄OH I

in der
- R: einen C₁₂- bis C₂₀-, vorzugsweise C₁₆- bis C₂₀-, Alkyl- oder Alkenylrest bedeutet,

mit 14 bis 18 mol Ethylenoxid pro Mol I als Textilweichmacher.

Ferner betrifft die Erfindung gewisse der obigen Umsetzungsprodukte, Mischungen enthaltend solche Umsetzungsprodukte und Herstellungs-verfahren dafür.

Der Rest RCO leitet sich z. B. von der Laurin-, Linolen-, Stearin-, Palmitin-, Talgfett- oder Kokosfettsäure und vorzugsweise von der Ölsäure ab.

Vorzugsweise nimmt man für die Umsetzung der Verbindungen der Formel I 16 mol Ethylenoxid pro Mol I. Die Verbindungen der Formel I sind bekannt, sie können z. B. durch Umsetzung der Säuren der Formel

RCOOH

mit Monoethanolamin in an sich bekannter Weise hergestellt werden.

Die Umsetzungsprodukte aus den Verbindungen und Ethylenoxid sind zum Teil ebenfalls bekannt, beispielsweise aus der US-A 2 520 381.

Die Umsetzung der Verbindungen der Formel I mit Ethylenoxid erfolgt zweckmäßigerweise so, daß man die Verbindungen I unter erhöhtem Druck (2 bis 10, vorzugsweise 4 bis 8 bar) bei 100 bis 140°C, vorzugsweise 110 bis 120°C, portionsweise mit dem Ethylenoxid umsetzt. Als Katalysator wird vorzugsweise Kalium-t-butylat verwendet. Die Umsetzungsprodukte werden dann wie üblich aufgearbeitet.

Einzelheiten der Herstellung können den Beispielen entnommen werden, in denen sich Angaben über Teile und Prozente, sofern nicht anders vermerkt, auf das Gewicht beziehen.

Die Umsetzungsprodukte aus den Verbindungen I und Ethylenoxid werden als Weichmacher für Textilien, vorzugsweise Gewebe aus Baumwolle, Zellwolle, Polynosic oder sonstigen Celluloseregeneratfasern, sowie deren Mischungen mit vollsynthetischen Fasern, wie Polyamid-, Polyacrylnitril-, Polyester- oder Cellulosetriacetat-Fasern, verwendet.

Sie ergeben auf den Textilien einen angenehmen, weichen, fließenden und glatten Warengriff.

Die erfindungsgemäß verwendeten Umsetzungsprodukte sind wasserlöslich und haben einen nichtionogenen Charakter. Diese beiden Eigenschaften sind vorteilhaft für die Verträglichkeit mit Farb- und Ausrüstungsmitteln, die in der Imprägnierflotte verwendet werden, beispielsweise Aminoplast-Vorkondensaten für die Knitterfrei- und Schrumpffestausrüstung, Farbstoffen, Pigmenten und Bindemitteln, optischen Aufhellern, Hydrophobier-, Egalisier- und Netzmitteln. Insbesondere bei zur Farbaufhellung nach üblichen Methoden nachbehandelten erfindungsgemäßen Produkten tritt bei der Hochveredlung keine Vergilbung auf.

Die Weichmachungsmittel können auf beliebige Weise, z.B. durch Aufsprühen oder Tauchen und Abquetschen (Foulardieren) auf das Textilmaterial aufgebracht werden.

Die Einsatzmengen der erfindungsgemäß verwendeten Produkte können in Abhängigkeit von dem zu behandelnden Textilgut, von der Menge der zugesetzten Ausrüstungsmittel und von dem gewünschten Weichmachungseffekt in weiten Grenzen variiert werden. Im allgemeinen werden sie bei der Hochveredlung von Baum- und Zellwolltextilien in Mengen von 0,2 - 3 Gew.-%, vorzugsweise 0,6 - 1,5 Gew.-%, bezogen auf das Warengewicht, auf das Textilgut aufgebracht.

Gegenüber bisher üblichen Weichmachern auf Basis von alkoxylierten Fettsäuren haben die erfindungsgemäß verwendeten Produkte bessere Weichmachereigenschaften und zudem noch stabilisierende Wirkung auf Produkte auf Silikonbasis.

Polydimethyl-Siloxanemulsionen werden bekannterweise in der Textilveredlung als ausgezeichnete Weichmacher und Glättungsmittel verwendet; sie werden überwiegend im Foulardverfahren (Tauchen, Abquetschen) auf das Textilgut aufgetragen. Der Nachteil aller handelsüblichen Polysiloxan-Emulsionen ist jedoch ihre nicht ausreichende Scherstabilität auf den Abquetsch-(Foulard)Walzen. Bei hoher Produktionsgeschwindigkeit bricht die Emulsion durch die starken Scherkräfte der Foulardwalzen zusammen, was zur Ausscheidung des reinen Silikonöls aus der Emulsion führt. Es bildet sich ein Walzenbelag, der irreparable Flecken auf der Ware verursacht.

Durch Abmischen der Polysiloxanemulsionen mit den erfindungsgemäß verwendeten Produkten verbessert sich wesentlich deren Scherstabilität, so daß es dadurch möglich wird, hohe Produktionsgeschwindigkeiten einzustellen. Bezüglich der anwendungstechnischen Eigenschaften erhält man mit den Mischprodukten gleich gute Ergebnisse wie mit den reinen Silikonweichmachern allein, die vergleichsweise hohe Kosten verursachen.

Günstige Mischungen enthalten z.B. 1 - 6 Gew.-Teile Silikonemulsion (Siliziumgehalt 10 - 12 %) und 9 - 4 Gew.-Teile der erfindungsgemäß verwendeten Umsetzungsprodukte.

### Anwendungsbeispiele

### Beispiel 1

Ein Gewebe aus 100 % Baumwolle mit einem Gewicht von etwa 100 g/m² wird in je ein Bad getaucht, das bei den Versuchen a, b, c

enthält, anschließend auf dem Foulard auf eine Flottenaufnahme von etwa 80 % abgequetscht, bei 110°C getrocknet und danach 5 Min. bei 150°C kondensiert.

Das gemäß Versuch a) ausgerüstete Gewebe hat einen vollen, rauhen Griff, hingegen fühlen sich die unter b) und c) ausgerüsteten Gewebe angenehm weich, glatt und fließend an.

### Beispiel 2

Eine PES/Bw 50/50-Mischgewebe mit einem Gewicht von ca. 90 g/m² wird bei den Versuchen a - d jeweils mit einer wäßrigen Flotte getränkt, die

enthält, anschließend wird auf eine Flottenaufnahme von ca. 70 % auf dem Foulard abgequetscht, bei 110°C getrocknet und 5 Min. bei 150°C kondensiert.

### Mischprodukt I:

6 Teile 30%ige wäßrige Lösung vom Umsetzungsprodukt, hergestellt nach Beispiel 3, und 4 Teile 30%ige Emulsion vom Silikonweichmacher aus Versuch d).

### Mischprodukt II:

5 Teile 30%ige wäßrige Lösung vom Umsetzungsprodukt, hergestellt nach Beispiel 4, und 5 Teile 30%ige Emulsion vom gleichen Silikonweichmacher wie im Versuch d).

Der Unterschied im Warengriff zwischen b, c und d ist nicht erkennbar. Die ausgerüstete Ware fühlt sich in den Versuchen b - d gleich weich an, mit charakteristischer silikonspezifischer Glätte. Dagegen fühlt sich das nach Versuch a) ausgerüstete Gewebe hart und rauh an.

Zur Prüfung der Scherstabilität wurden die Versuchsflotten a - d zuerst mit einem Rührer bei 3000 U/min 10 Min. gerührt. Danach wurde die Walzenbelagsbildung wie folgt geprüft:

Von der Flotte werden 450 ml in das Chassis eines Foulards gegeben. Der Foulard hat zwei horizontal gelagerte Walzen von 9 cm Durchmesser und 15 cm Länge. Der Antrieb erfolgt elektrisch über ein stufenlos regelbares Getriebe. Der Walzendruck wird über einen Hebelarm von 35 cm Länge eingestellt; am Ende des Hebelarms hängen etwa 12 kg Bleigewicht. Die Härte der Foulardwalzen beträgt 72° Shore (Antriebswalze) und 84° Shore Härte (Druckwalze).

Ein endloses Bw-Gewebe von 12 cm Breite und 56 cm Länge läßt man 30 Minuten lang durch die Flotte von unten in das Quetschwerk mit etwa 12 m/min einlaufen. Der Walzenbelag wird visuell bewertet von 1 (kein Walzenbelag) - 5 (starker Walzenbelag).

Die Flotten, die die Mischprodukte (b + c) enthalten, ergeben keinen Walzenbelag. Die Oberfläche der Walzen ist glatt und sauber. Die Note 1 bekam auch die Flotte a). Die Flotte d) bekam jedoch die Note 3 - 4; auf den Walzen waren deutlich Silikonablagerungen zu sehen.

### Herstellungsbeispiele

### Beispiel 3

- 325 g (1 Mol): Ölsäuremonoethanolamid werden in einem Autoklaven mit
- 3,3 g (1 Gew.-%): Kalium-tert.-butylat und
- 0,3 g (0,1 Gew.-%): phosphoriger Säure versetzt und bei 110 - 120°C portionsweise mit
- 740 g (16 Mol): Ethylenoxid bei einem Druck von 5 - 10 bar umgesetzt. Nach Beendigung der Ethoxylierung wird nichtumgesetztes Ethylenoxid während 1 h bei 80°C/1 mbar abgezogen (Kontrolle: Preußmann-Test). Das Ethoxylat wird mit
- 1915 g: Wasser verdünnt und die wäßrige Lösung bei RT mit
- 6 g (0,07 Mol): Oxalsäure auf einen pH von 6,0 eingestellt. Man erhält ca. 2960 g 35 %ige Lösung.

### Beispiel 4

Man verfährt wie in Beispiel 3, geht jedoch von 243,3 g (1 Mol) Laurinsäuremonoethanolamid aus. Die abschließende Einstellung auf pH 6 erfolgt im Gegensatz zu Beispiel 3 mit Phosphorsäure. Man erhält ca. 2460 g 40%ige Lösung.

## Patentansprüche (Patentansprüche für folgende(n) Vertragsstaat(en): CH, DE, FR, GB, IT, LI)

1. Verwendung der Umsetzungsprodukte von Verbindungen der Formel I
RCONHC₂H₄OH I
in der R einen C₁₂- bis C₂₀-Alkyl- oder Alkenylrest bedeutet, mit 14 bis 18 mol Ethylenoxid pro Mol I als Textilweichmacher.

2. Umsetzungsprodukte gemäß Anspruch 1, bei denen R von der Ölsäure stammt.

3. Umsetzungsprodukte gemäß Anspruch 1, bei denen die Verbindungen der Formel I mit 16 Mol Ethylenoxid umgesetzt worden sind.

4. Umsetzungsprodukte gemäß Anspruch 1, hergestellt aus Ölsäureethanolamid und 16 Mol Ethylenoxid.

5. Mischungen von Umsetzungsprodukte gemäß Anspruch 1 mit Weichmachern auf Silikonbasis.

6. Mischungen nach Anspruch 6 in Gewichtsverhältnis Umsetzungsprodukt zu Silikonweichmacher von (9 bis 4) zu (1 bis 6).

## Patentansprüche (Patentansprüche für folgende(n) Vertragsstaat(en): ES)

1. Verfahren zum Weichmachen von Textilien, dadurch gekennzeichnet, daß man hierzu Umsetzungsprodukte von Verbindungen der Formel I
RCONHC₂H₄OH I
in der R einen C₁₂- bis C₂₀-Alkyl- oder Alkenylrest bedeutet, mit 14 bis 18 mol Ethylenoxid pro Mol I als Textilweichmacher verwendet.

2. Verfahren zur Herstellung von Umsetzungsprodukten gemäß Anspruch 1, dadurch gekennzeichnet, daß man hierzu von Verbindungen I ausgeht, bei denen R von der Ölsäure stammt.

3. Verfahren zur Herstellung von Umsetzungsprodukten gemäß Anspruch 1, dadurch gekennzeichnet, daß man die Verbindungen I mit 16 Mol Ethylenoxid umsetzt.

4. Verfahren zur Herstellung von Umsetzungsprodukten gemäß Anspruch 1, dadurch gekennzeichnet, daß man Ölsäureethanolamid mit 16 Mol Ethylenoxid umsetzt.

5. Verfahren zur Herstellung von Textilweichmachern, dadurch gekennzeichnet, daß man Umsetzungsprodukte gemäß Anspruch 1 mit Weichmachern auf Silikonbasis mischt.

6. Verfahren zur Herstellung von Textilweichmachern nach Anspruch 6, dadurch gekennzeichnet, daß man Umsetzungsprodukt und Silikonweichmacher im Gewichtsverhältnis (9 bis 4) zu (1 bis 6) mischt.

## Claims (Claims for the following Contracting State(s): CH, DE, FR, GB, IT, LI)

1. The use as a textile softener of a reaction product of a compound of the formula I
RCONHC₂H₄OH I
where R is C₁₂-C₂₀-alkyl or -alkenyl, with 14-18 mol of ethylene oxide per mole of I.

2. A reaction product as defined in claim 1, wherein R is derived from oleic acid.

3. A reaction product as defined in claim 1, wherein the compound of the formula I has been reacted with 16 mol of ethylene oxide.

4. A reaction product as defined in claim 1, prepared from oleic ethanolamide and 16 mol of ethylene oxide.

5. A mixture of a reaction product as defined in claim 1 with a silicone-based softener.

6. A mixture as claimed in claim 5 in a weight ratio of reaction product to silicone softener of 9-4:1-6.

## Claims (Claims for the following Contracting State(s): ES)

1. A process for softening textiles, which comprises using a reaction product of a compound of the formula I
RCONHC₂H₄OH I
where R is C₁₂-C₂₀-alkyl or -alkenyl, with 14-18 mol of ethylene oxide per mole of I.

2. A process for preparing a reaction product as defined in claim 1, which comprises starting from compound I in which R is derived from oleic acid.

3. A process for preparing a reaction product as defined in claim 1, wherein the compound I is reacted with 16 mol of ethylene oxide.

4. A process for preparing a reaction product as defined in claim 1, wherein oleic ethanolamide is reacted with 16 mol of ethylene oxide.

5. A process for preparing a textile softener, which comprises mixing a reaction product as defined in claim 1 with a silicone-based softener.

6. A process for preparing a textile softener as claimed in claim 5, wherein the reaction product and the silicone softener are mixed in a weight ratio of 9-4:1-6.

## Revendications (Revendications pour l'(les) Etat(s) contractant(s) suivant(s): CH, DE, FR, GB, IT, LI)

1. Utilisation, comme assouplissants pour textiles, des produits de réaction de composés de formule I
RCONHC₂H₄OH I
dans laquelle R représente un reste alkyle ou alcényle en c₁₂ à C₂₀, avec 14 à 18 moles d'oxyde d'éthylène par mole de I.

2. Produits de réaction selon la revendication 1, dans lesquels R dérive de l'acide oléique.

3. Produits de réaction selon la revendication 1, dans lesquels les composés de formule I ont été mis en réaction avec 16 moles d'oxyde d'éthylène.

4. Produits de réaction selon la revendication 1, préparés à partir d'éthanololéamide et de 16 moles d'oxyde d'éthylène.

5. Mélanges de produits de réaction selon la revendication 1 avec des assouplissants à base de silicone.

6. Mélanges selon la revendication 5, dans un rapport pondéral du produit de réaction à l'assouplissant à base de silicone de (9-4) à (1-6).

## Revendications (Revendications pour l'(les) Etat(s) contractant(s) suivant(s): ES)

1. Procédé d'assouplissement de textiles, caractérisé en ce qu'on utilise à cette fin, comme assouplissant pour textiles, des produits de réaction de composés de formule I
RCONHC₂H₄OH I
dans laquelle R représente un reste alkyle ou alcényle en C₁₂ à C₂₀, avec 14 18 moles d'oxyde d'éthylène par mole de I.

2. Procédé de préparation de prnduits de réaction selon la revendication 1, caractérisé en ce qu'on part, à cette fin, de composés I dans lesquels R dérive de l'acide oléique.

3. Procédé de préparation de produits de réaction selon la revendication 1, caractérisé en ce qu'on fait réagir les composés I avec 16 moles d'oxyde d'éthylène.

4. Procédé de préparation de produits de réaction selon la revendication 1, caractérisé en ce qu'on fait réagir de l'éthanololéamide avec 16 moles d'oxyde d'éthylène.

5. Procédé de préparation d'assouplissants pour textiles, caractérisé en ce qu'on mélange des produits de réaction selon la revendication 1 avec des assouplissants à base de silicone.

6. Procédé de préparation d'assouplissants pour textiles selon la revendication 5, caractérisé en ce qu'on mélange le produit de réaction et l'assouplissant à base de silicone dans un rapport pondéral de (9-4) à (1-6).
